# EUROPÄISCHE PATENTSCHRIFT

(11) **EP 2 459 763 B1**
(45) Veröffentlichungstag und Bekanntmachung des Hinweises auf die Patenterteilung: **04.09.2013**
(21) Anmeldenummer: 10752269.0
(22) Anmeldetag: 19.07.2010
(51) Int. Cl.: C22C 19/05

(54) **METALLISCHER SÄUREBESTÄNDIGER WERKSTOFF AUF NICKELBASIS**
NICKEL-BASED METALLIC ACID RESISTANT MATERIAL
MATERIAU METALLIQUE A BASE DE NICKEL RESISTANT AUX ACIDES

(30) Priorität: 27.07.2009 DE 102009034856
(43) Veröffentlichungstag der Anmeldung: 06.06.2012
(73) Patentinhaber: Outokumpu VDM GmbH, 58791 Werdohl (DE)
(72) Erfinder: BEHRENS, Rainer, 58644 Iserlohn (DE); ALVES, Helena, 44388 Dortmund (DE)
(86) Internationale Anmeldenummer: PCT/DE2010/000838
(87) Internationale Veröffentlichungsnummer: WO 2011/012109

(56) Entgegenhaltungen:
- DE-C1- 4 210 997
- JP-A- 7 331 367
- US-A- 3 649 255

## Beschreibung

Die Erfindung betrifft einen metallischen Werkstoff mit Beständigkeit in mittelkonzentrierter Schwefelsäure und Salzsäurelösungen bei hohen Temperaturen.

Schwefelsäure ist einer der bedeutendsten Grundstoffe der Chemie-Industrie. Schwefelsäure hat in der Chemie-Industrie ein breites Anwendungsspektrum, wobei sie bei unterschiedlichen Temperaturen und in unterschiedlichen Konzentrationen eingesetzt wird. Für die für ihre Handhabung verwendeten metallischen Werkstoffe hat das eine unterschiedliche korrosive Beanspruchung zur Folge. Diese nimmt in der Regel mit der Temperatur zu, bis schließlich keine Korrosionsbeständigkeit mehr gegeben ist. Die jeweilige obere Anwendungsgrenze wird in so genannten Isokorrosionsdiagrammen in Abhängigkeit von der Konzentration der Schwefelsäure dargestellt.

Figur 1 zeigt beispielhaft ein solches Isokorrosionsdiagramm, beinhaltend die vergleichende Darstellung der Beständigkeit verschiedener bekannter metallischer Werkstoffe in reiner Schwefelsäure (Metals Handbook, 9th Edition, Vol. 13: Corrosion, ASM International, Metals Park, Ohio 44073, 1987). Als Maß für die Beständigkeit sind dort die 0,5 mm/Jahr-Isokorrosionslinien für unterschiedliche bekannte metallische Werkstoffe eingezeichnet. Unterhalb dieser Linien liegen im vorliegenden Fall definitionsgemäß die Beständigkeitsbereiche der jeweils zugehörigen Werkstoffe. Man erkennt in Figur 1, dass sich der Beständigkeitsbereich des mit Type 316 gekennzeichneten rostfreien Stahls mit zunehmender Konzentration der Schwefelsäure zunächst erheblich vermindert, um sich mit weiter zunehmender Konzentration dann schließlich wieder zu höheren Temperaturen zu verbreitern. Darüber, also mit überwiegend besserer Beständigkeit, liegen gemäß dieser Darstellung die Nickellegierungen wie C-276, 625, G-3/G-30, Alloy 20 und schließlich die Nickel-Molybdän-Legierungen B/B-2.

Ein Isokorrosionsdiagramm, wie das in Figur 1 gezeigte gilt für die Versuchs- oder Betriebsbedingungen, unter denen es ermittelt worden ist. Einmal kann man sich anstelle der 0,5 mm/Jahr-Isokorrosionslinien auf andere Grenzwerte verständigen, beispielsweise auf 0,1 mm/Jahr-Isokorrosionslinien. Zum anderen können Art und Menge der in der betrieblichen Praxis in der Schwefelsäure vorhandenen Beimengungen von erheblichem Einfluss auf die Korrosionsbeständigkeit sein. Dennoch wird aus Figur 1 deutlich, dass in dem zu betrachtenden Temperaturbereich bis herauf zu 130°C nach dem bisherigen Stand der Technik offensichtlich nur die Nickel-Molybdän-Legierungen B/B-2 innerhalb eines breiteren Konzentrationsintervalls der Schwefelsäure eine ausreichende Korrosionsbeständigkeit aufweisen. Die Nachteile dieser Nickel-Molybdän-Legierungen B/B-2 gemäß dem bisherigen Stand der Technik liegen vor allem in den hohen Rohstoffkosten und damit hohen Metallwerten für ihre sehr weitgehend aus Nickel und Molybdän bestehenden Legierungselemente.

So setzt sich die hier heute weitgehend übliche Legierung B-2 gemäß UNS (Unified Numbering System) N10665 oder EN (Europäische Norm) 2.4617 aus (Angaben in Masse-%) 26 bis 30 % Molybdän, max. 2 % Eisen, max. 1 % Chrom, max. 1 % Mangan, max. 0,08 % Si und max. 0,01 % Kohlenstoff, Rest im Wesentlichen Nickel zusammen. Das bedeutet typischerweise einen Nickelanteil von beispielsweise 69 Masse-% (vgl. Hochlegierte Werkstoffe, Korrosionsverhalten und Anwendung, TAW - Verlag, Wuppertal 2002, S. 192).

In der jüngeren Vergangenheit hat man versucht, mit Legierungen wie beispielsweise B-3 (UNS N10675) die Legierungsgehalte der weniger kostenaufwendigen Legierungselemente Eisen, Chrom und Mangan auf (Angaben in Masse-%) 1 bis 3 % Eisen, 1 bis 3 % Chrom und max. 3 % Mangan heraufzusetzen, wobei ein beispielhafter Nickelgehalt mit 68 Masse-% angegeben wird (vgl. Hochlegierte Werkstoffe, Korrosionsverhalten und Anwendung, TAW - Verlag, Wuppertal 2002, S. 192).

Für die früher übliche Vorgänger-Legierung B wird gemäß UNS N10001 ein Eisengehalt von 4 bis 6 Masse-% angegeben.

Durch die US 3,649,255 ist eine korrosionsbeständige Nickel-Molybdän-Legierung bekannt geworden, mit (in Masse-%) 20 bis 40 % Mo, bis zu 10 % Fe, bis zu 4 % Co, bis zu 5 % Cr, bis zu 2 % Mn, bis zu 0,03 % P, bis zu 0,03 % S, bis zu 0,1 % C, bis zu 0,1 % Si, 0,1 bis 1,0 % V, 0,001 bis 0,035 % B, 0,01 bis 1 % Zr, Rest Ni und unvermeindliche Verunreinigungen. Mittlere Gehalte an Mo sollen 26 bis 32 % sowie an Fe bis zu 7 % sein. Co wird beispielhaft angegeben mit 1,01 %.

Die DE 42 10 997 betrifft eine austenitische Nickel-Molybdän-Legierung folgender Zusammensetzung (in Masse-%): Mo 26 - 30 %; Fe 1 - 7 %, Cr 0,4 - 1,5 %, Mn bis 1,5 %, Si bis 0,05 %, Co bis 2,5 %, P bis 0,04 %, S bis 0,01 %, Al 0,1 - 0,5 %, Mg bis 0,1 %, Cu bis 1,0 %, C bis 0,01 %, N bis 0,01 %, Rest Fe.

Der vorliegenden Erfindung liegt die Aufgabe zugrunde, einen metallischen Werkstoff zu finden, der in 20 bis 80 %iger Schwefelsäure bei hohen Temperaturen bis herauf zu 130°C beständig ist, der zugleich kühlwasserseitig eine ausreichende Beständigkeit aufweist, und der vor allem im Metallwert im Vergleich zu den gemäß dem Stand der Technik üblichen metallischen Legierungen deutlich reduziert ist.

Diese Aufgabe wird gelöst durch eine Nickel-Molybdän-Eisen-Legierung mit hoher Beständigkeit gegenüber reduzierenden Medien bei hohen Temperaturen, bestehend aus (in Masse-%)

| | |
|---|---|
| Ni | 61 - 63 % |
| Mo | 24 - 26 % |
| Fe | 10 - 14 % |
| Nb | 0,20 - 0,40 % |
| Al | 0,1 - 0,3 % |
| Cr | 0,01 - 1,0 % |
| Mn | 0,1 - 1,0 % |
| Cu | max. 0,5 % |
| C | max. 0,01 % |
| Si | max. 0,1 % |
| P | max. 0,02 % |
| S | max. 0,01 % |
| Co | max. 1,0 % |

und weiteren erschmelzungsbedingten Verunreinigungen.

Vorteilhafte Weiterbildungen der erfindungsgemäßen Legierung sind den zugehörigen Unteransprüchen zu entnehmen.

Eine vorteilhafte Legierung besteht aus (in Masse-%)

| | |
|---|---|
| Ni | 61,5 - 62,5 % |
| Mo | 24,5 - 26,0 % |
| Fe | 10,5 - 13,5 % |
| Nb | 0,2 - 0,4 % |
| Al | 0,1 - 0,3 % |
| Cr | 0,01 - 1,0 % |
| Mn | 0,1 - 0,8 % |
| Cu | max. 0,5 % |
| C | max. 0,01 % |
| Si | max. 0,1 % |
| P | max. 0,02 % |
| S | max. 0,01 % |
| Co | max. 1,0 %. |

Eine weitere bevorzugte Legierung besteht aus (in Masse-%)

| | |
|---|---|
| Ni | 61,5 - 62,5 % |
| Mo | 24,8 - 26,0 % |
| Fe | 10,5 - 12,5 % |
| Nb | 0,2 - 0,4 % |
| Al | 0,1 - 0,3 % |
| Cr | 0,01 - 0,9 % |
| Mn | 0,1 - 0,5 % |
| Cu | max. 0,3 % |
| C | max. 0,008 % |
| Si | max. 0,08 % |
| P | max. 0,015 % |
| S | max. 0,008 % |
| Co | max. 1,0 %. |

Einem weiteren Gedanken der Erfindung gemäß ist die erfindungsgemäße Legierung einsetzbar für Bauteile mit hoher Korrosionsbeständigkeit gegenüber reduzierenden Medien, insbesondere heißer mittelkonzentrierter Schwefelsäure und Salzsäurelösungen.

Das bevorzugte Anwendungsgebiet der erfindungsgemäßen Legierung wird im Bereich der Chemieanlagen gesehen, da hier größere Einsatzfälle für reduzierende Medien bei höheren Temperaturen gesehen werden.

Ebenfalls denkbar ist der Einsatz der Legierung als drahtartig ausgebildeter artgleicher Schweißzusatz und/oder zum Verschweißen von Nickel-Molybdän-Legierungen.

Die erfindungsgemäße Legierung kann, beispielsweise als Knetwerkstoff zur Herstellung von Blechen, Bändern, Drähten, Stangen, Schmiedeteilen und Rohren und als Gussteile eingesetzt werden.

Überraschenderweise hat sich herausgestellt, dass die nachteilige Situation des durch die hohen Metallwerte von Nickel und Molybdän gekennzeichneten Standes der Technik spürbar abgemildert werden kann, wenn für die Handhabung der heißen Schwefelsäure eine vorab angegebenen Nickel-Molybdän-Eisen-Legierung zur Anwendung kommt. Der mittlere Gehalt an Nickel liegt vorteilhafter Weise zwischen 61 und 63 Masse-%. Das bedeutet eine Reduzierung um 6 bis 7 Masse-% des kostenaufwendigen Legierungselements Nickel gegenüber dem eingangs beispielhaft umrissenen Stand der Technik. Auch der Gehalt an dem gleichfalls kostenaufwendigen Legierungselement Molybdän liegt zwischen 24 und 26 Masse-% im Mittel deutlich unterhalb des für die Nickel-Molybdän-Legierungen beispielhaft mit 27 bzw. 28 Masse-% Molybdän angegeben Standes der Technik (vgl. Hochlegierte Werkstoffe, Korrosionsverhalten und Anwendung, TAW - Verlag, Wuppertal 2002, S. 192).

Dies wird nachfolgend im Einzelnen dargelegt.

**Tabelle 1: Chemische Zusammensetzung der untersuchten Nickel-Molybdän-Eisen-Legierungen bei spektralanalytischer Bestimmung im Vergleich zu einer Nickel-Molybdän-Legierung B-2 gemäß dem Stand der Technik nach Literaturangabe (vgl. Hochlegierte Werkstoffe, Korrosionsverhalten und Anwendung, TAW - Verlag, Wuppertal 2002, S. 192).**

| Legierung | | Legierungselemente, Masse-% | | | | | | | | |
|---|---|---|---|---|---|---|---|---|---|---|
| | | Ni | Mo | Fe | Cr | Nb | V | Mn | Cu | Al |
| gemäß der Erfindung | 50 | 62,2 | 25,6 | 11,2 | 0,02 | 0,33 | 0,01 | 0,28 | 0,01 | 0,25 |
| | 44 | 61,8 | 25,4 | 11,8 | 0,02 | 0,34 | 0,01 | 0,29 | 0,01 | 0,27 |
| außerhalb der Erfindung | 51 | 63,3 | 20,4 | 11,6 | 0,63 | 0,01 | 2,34 | 0,30 | 1,00 | 0,26 |
| | 45 | 60,1 | 21,8 | 14,7 | 2,10 | 0,56 | 0,01 | 0,19 | 0,17 | 0,28 |
| Stand der Technik | B-2 | 69 | 28 | 1,7 | 0,7 | nicht angegeben | | | | |

Tabelle 1 zeigt erfindungsgemäße Nickel-Molybdän-Eisen-Legierungen im Vergleich zu außerhalb der Erfindung liegenden Nickel-Molybdän-Eisen-Legierungen und der dem Stand der Technik zugehörigen Nickel-Molybdän-Legierung B-2. Einige erschmelzungsbedingte Beimengungen und Verunreinigungen sind nicht aufgeführt. Man erkennt, dass Eisengehalte zwischen 11 und 12 Masse-% und in einem Fall ein Eisengehalt von 14,7 Masse-% erprobt wurden, im Vergleich zu dem beispielhaften Eisengehalt von nur 1,7 Masse-%, der für die Legierung B-2 gemäß dem Stand der Technik angegeben ist. Die erprobten Molybdängehalte liegen zwischen 20,4 und 25,6 Masse-%, im Vergleich zu dem beispielhaften Molybdängehalt von 28 Masse-%, der für die Legierung B-2 gemäß dem Stand der Technik angegeben ist. Die erprobten Nickelgehalte liegen zwischen 60,1 und 63,3 Masse-%, im Vergleich zu dem beispielhaften Nickelgehalt von 69 Masse-%, der für die Legierung B-2 gemäß dem Stand der Technik angegeben ist.

**Tabelle 2 zeigt die Korrosionsabträge der in Tabelle 1 angegebenen Legierungen.**

| Legierung | | Korrosionsabtrag in g/m²h über 24 h | | |
|---|---|---|---|---|
| | | 30 % H₂SO₄ bei 100°C | 50 % H₂SO₄, siedend | 80 % H₂SO₄ bei 130°C |
| gemäß der Erfindung | 50 | 0,11 | 0,13 | 0,71 |
| | 44 | 0,16 | nicht ermittelt | 0,16 |
| außerhalb der Erfindung | 51 | 0,20 | 0,99 | 4,70 |
| | 45 | 0,25 | nicht ermittelt | 1,13 |
| Stand der Technik | B-2 | 0,10 | 0,12 | 0,08 |

Tabelle 2: Korrosionsabtrag der erfindungsgemäßen Ausführungen 50 und 44 der untersuchten Nickel-Molybdän-Eisen-Legierung in heißer mittelkonzentrierter Schwefelsäure im Vergleich zu zwei außerhalb der Erfindung liegenden Nickel-Molybdän-Eisen-Legierungen 51 und 45 sowie im Vergleich zu der einer dem Stand der Technik entsprechenden Nickel-Molybdän-Legierung B-2.

Tabelle 2 zeigt den Korrosionsabtrag der erfindungsgemäßen Ausführungen 50 und 44 der untersuchten Nickel-Molybdän-Eisen-Legierung in heißer mittelkonzentrierter Schwefelsäure im Vergleich zu zwei außerhalb der Erfindung liegenden Nickel-Molybdän-Eisen-Legierungen 51 und 45 sowie im Vergleich zu der dem Stand der Technik zugehörigen Nickel-Molybdän-Legierung B-2. Der Korrosionsabtrag der erfindungsgemäßen Ausführungen 50 und 44 liegt bis auf denjenigen der erfindungsgemäßen Ausführung 50 in 80 % H₂SO₄ bei 130°C unterhalb der 0,5 mm/a-Isokorrosionslinie der Figur 1.

Die Korrosionsbeständigkeit der Schweißverbindungen der erfindungsgemäßen Ausführung 50 der untersuchten Nickel-Molybdän-Eisen-Legierungen in heißer mittelkonzentrierter Schwefelsäure (30 und 50 %) ist ähnlich derjenigen des ungeschweißten Zustands.

Die erfindungsgemäße Ausführung 50 der untersuchten Nickel-Molybdän-Eisen-Legierungen zeigte im Tauchversuch in 4 %-iger Kochsalzlösung bei 150°C über 120 Stunden einen Korrosionsabtrag von 0,08 mm/a. Das bedeutet kühlwasserseitig eine ausreichende Beständigkeit auch in stark an Chlorid verunreinigten Kühlwässern gemäß der Aufgabenstellung.

Die im Zugversuch bei Raumtemperatur ermittelten mechanischen Eigenschaften der erfindungsgemäßen Ausführung 44 der untersuchten Nickel-Molybdän-Eisen-Legierungen lagen mit Rp_{0,2} ≥ 350 N/mm², Rp_{1,0} ≥ 380 N/mm², Rm ≥ 760 N/mm² und A₅ ≥ 40 % vergleichbar zu denen der dem Stand der Technik entsprechenden Nickel-Molybdän-Legierung B-2 (vgl. Sheet and Plate - High Performance Materials: Publication N° N 554 98-10 der Krupp VDM GmbH, S. 34/35), während die außerhalb der Erfindung liegende Ausführung 45 der untersuchten Nickel-Molybdän-Eisen-Legierungen die genannten Festigkeitswerte nicht erreichte.

## Patentansprüche

1. Nickel-Molybdän-Eisen-Legierung mit hoher Korrosionsbeständigkeit gegenüber reduzierenden Medien bei hohen Temperaturen, bestehend aus (in Masse-%)
61 bis 63 % Nickel
24 bis 26 % Molybdän
10 bis 14 % Eisen
0,20 bis 0,40 % Niob
0,1 bis 0,3 % Aluminium
0,01 bis 1,0 % Chrom
0,1 bis 1,0 % Mangan
max. 0,5 % Kupfer
max. 0,01 % Kohlenstoff
max. 0,1 % Silizium
max. 0,02 % Phosphor
max. 0,01 % Schwefel
max. 1,0 % Kobalt
und weiteren erschmelzungsbedingten Verunreinigungen.

2. Legierung nach Anspruch 1, mit (in Masse-%)
61,5 bis 62,5 % Nickel
24,5 bis 26,0 % Molybdän
10,5 bis 13,5 % Eisen
0,2 bis 0,4 % Niob
0,1 bis 0,3 % Aluminium
0,01 bis 1,0 % Chrom
0,1 bis 0,8 % Mangan
max. 0,5 % Kupfer
max. 0,01 % Kohlenstoff
max. 0,1 % Silizium
max. 0,02 % Phosphor
max. 0,01 % Schwefel
max. 1,0 % Kobalt.

3. Legierung nach Anspruch 1 oder 2, mit (in Masse-%)
61,5 bis 62,5 % Nickel
24,8 bis 26,0 % Molybdän
10,5 bis 12,5 % Eisen
0,2 bis 0,4 % Niob
0,1 bis 0,3 % Aluminium
0,01 bis 0,9 % Chrom
0,1 bis 0,5 % Mangan
max. 0,3 % Kupfer
max. 0,008 % Kohlenstoff
max. 0,08 % Silizium
max. 0,015 % Phosphor
max. 0,008 % Schwefel
max. 0,02 % Stickstoff
max. 0,012 % Magnesium
max. 1,0 % Kobalt.

4. Verwendung der Legierung nach einem der Ansprüche 1 bis 3 für Bauteile mit hoher Korrosionsbeständigkeit gegenüber reduzierenden Medien, insbesondere heißer mittelkonzentrierter Schwefelsäure und Salzsäurelösungen.

5. Verwendung der Legierung nach einem der Ansprüche 1 bis 3 für Bauteile in Chemieanlagen.

6. Verwendung der Legierung nach einem der Ansprüche 1 bis 3 als artgleicher Schweißzusatz und zum Verschweißen von Nickel-Molybdän-Legierungen.

7. Verwendung der Legierung nach einem der Ansprüche 1 bis 3 als Knetwerkstoff zur Herstellung von Blechen, Bändern, Drähten, Stangen, Schmiedeteilen und Rohren und als Gussteile.

## Claims

1. A nickel molybdenum iron alloy having a high corrosion resistance with respect to reducing media at high temperatures, composed of (in % by mass): 61 to 63 % nickel
24 to 26 % molybdenum
10 to 14 % iron
0.20 to 0.40 % niobium
0.1 to 0.3 % aluminum
0.01 to 1.0 % chromium
0.1 to 1.0 % manganese
max. 0.5 % copper
max. 0.01 % carbon
max. 0.1 % silicium
max. 0.02 % phosphorus
max. 0.01 % sulphur
max. 1.0 % cobalt
and other production dependent impurities.

2. An alloy according to claim 1, comprising (in % by mass):
61.5 to 62.5 % nickel
24.5 to 26.0 % molybdenum
10.5 to 13.5 % iron
0.2 to 0.4 % niobium
0.1 to 0.3 % aluminum
0.01 to 1.0 % chromium
0.1 to 0.8 % manganese
max. 0.5 % copper
max. 0.01 % carbon
max. 0.1 % silicium
max. 0.02 % phosphorus
max. 0.01 % sulphur
max. 1.0 % cobalt.

3. An alloy according to claim 1 or claim 2, comprising (in % by mass):
61.5 to 62.5 % nickel
24.8 to 26.0 % molybdenum
10.5 to 12.5 % iron
0.2 to 0.4 % niobium
0.1 to 0.3 % aluminum
0.01 to 0.9 % chromium
0.1 to 0.5 % manganese
max. 0.3 % copper
max. 0.008 % carbon
max. 0.08 % silicium
max. 0.015 % phosphorus
max. 0.008 % sulphur
max. 0.02 % nitrogen
max. 0.012 % magnesium
max. 1.0 % cobalt.

4. A use of the alloy according to one of the claims 1 through 3 for building components having a high corrosion resistance with respect to reducing media, in particular hot medium-concentrated sulphuric acid and hydrochloric acid solutions.

5. A use of the alloy according to one of the claims 1 through 3 for building components in chemical plants.

6. A use of the alloy according to one of the claims 1 through 3 as filler material of the same type and for welding nickel molybdenum alloys.

7. A use of the alloy according to one of the claims 1 through 3 as wrought material for the manufacture of sheet metals, bands, wires, rods, forged parts and tubes and as cast parts.

## Revendications

1. Alliage de nickel-molybdène-fer ayant une haute résistance à la corrosion par rapport aux milieux réducteurs à des températures élevées, composé de (en % en poids) :
61 à 63 % de nickel
24 à 26 % de molybdène
10 à 14% de fer
0,20 à 0,40 % de niobium
0,1 à 0,3 % d'aluminium
0,01 à 1,0 % de chrome
0,1 à 1,0 % de manganèse
max. 0,5 % de cuivre
max. 0,01 % de carbone
max. 0,1 % de silicium
max. 0,02 % de phosphore
max. 0,01 % de soufre
max. 1,0 % de cobalt
et d'autres impuretés résultant de l'élaboration.

2. Alliage selon la revendication 1, comprenant (en % en poids)
61,5 à 62,5 % de nickel
24,5 à 26,0 % de molybdène
10,5 à 13,5 % de fer
0,2 à 0,4 % de niobium
0,1 à 0,3 % d'aluminium
0,01 à 1,0 % de chrome
0,1 à 0,8 % de manganèse
max. 0,5 % de cuivre
max. 0,01 % de carbone
max. 0,1 % de silicium
max. 0,02 % de phosphore
max. 0,01 % de soufre
max. 1,0 % de cobalt.

3. Alliage selon la revendication 1 ou la revendication 2, comprenant (en % en poids) :
61,5 à 62,5 % de nickel
24,8 à 26,0 % de molybdène
10,5 à 12,5 % de fer
0,2 à 0,4 % de niobium
0,1 à 0,3 % d'aluminium
0,01 à 0,9 % de chrome
0,1 à 0,5 % de manganèse
max. 0,3 % de cuivre
max. 0,008 % de carbone
max. 0,08 % de silicium
max. 0,015 % de phosphore
max. 0,008 % de soufre
max. 0,02 % d'azote
max. 0,012 % de magnésium
max. 1,0 % de cobalt.

4. Utilisation d'un alliage selon l'une des revendications 1 à 3 pour des composants de construction ayant une haute résistance à la corrosion par rapport aux milieux réducteurs, notamment par rapport à l'acide sulfurique à concentration moyenne et aux solutions d'acide chlorhydrique.

5. Utilisation de l'alliage selon l'une des revendications 1 à 3 pour des composants de construction dans des installations chimiques.

6. Utilisation de l'alliage selon l'une des revendications 1 à 3 en tant que métal d'apport de type identique et pour le soudage des alliages de nickel-molybdène.

7. Utilisation de l'alliage selon l'une des revendications 1 à 3 en tant que du matériau de corroyage pour la fabrication des tôles, des bandes, des fils de fer, des tiges, des pièces forgées et des tuyaux et en tant que des pièces coulées.
